# EUROPÄISCHE PATENTSCHRIFT

(11) **EP 0 687 756 B1**
(45) Veröffentlichungstag und Bekanntmachung des Hinweises auf die Patenterteilung: **19.01.2000**
(21) Anmeldenummer: 95108989.5
(22) Anmeldetag: 10.06.1995
(51) Int. Cl.: D04H 1/54, D04H 5/06, D06N 5/00

(54) **Filamentverstärkte Vliesstoffbahn**
Nonwoven reinforced with filaments
Non-tissé renforcé avec des filaments

(30) Priorität: 16.06.1994 DE 4420811
(43) Veröffentlichungstag der Anmeldung: 20.12.1995
(73) Patentinhaber: Akzo Nobel N.V., 6824 BM Arnhem (NL)
(72) Erfinder: Lucas, Leonardus Johannes, NL-6921 WD Duiven (NL)
(74) Vertreter: Fett, Günter

(56) Entgegenhaltungen:
- EP-A- 0 485 892
- EP-A- 0 506 051
- US-A- 4 722 857
- US-A- 5 178 924

## Beschreibung

Die Erfindung betrifft eine filamentverstärkte Vliesstoffbahn, die durch Scharen von in die Vliesstoffbahn integrierten, parallel laufenden Verstärkungsgarnen verstärkt ist.

Eine derartige Vliesstoffbahn ist aus EP-A-0 506 051 bekannt. Sie wird als Einlage für Bitumenbahnen sowie als Dachunterspannbahn eingesetzt. Zur Verfestigung der Vliese und zur Verbindung des Vliesstoffes mit den Verstärkungsgarnen werden entweder Bindemittel-Lösungen oder -Dispersionen oder Schmelzbinder eingesetzt. Im Falle von Schmelzbinder wird der Schmelzbinder entweder in Form von separaten Bindefilamenten dem Vliesstoff zugegeben oder zumindest ein Teil der Filamente der Verstärkungsgarne besteht aus Bi-Komponenten-Filamenten, wobei die eine Komponente als Schmelzbinder fungiert. Bei den bekannten Vliesstoffbahnen hat es sich gezeigt, daß entweder die Delaminationseigenschaften noch nicht ganzflächig voll zufrieden stellen oder daß die Bruchfestigkeit nicht in der Höhe erreicht wird, wie an sich aufgrund der Menge der eingesetzten Verstärkungsgarne zu erwarten ist.

Aufgabe der vorliegenden Erfindung ist es, eine Vliesstoffbahn der eingangs genannten Art zur Verfügung zu stellen, bei der eine Delamination auch in kleineren Bereichen praktisch nicht mehr festgestellt werden kann, und die bei geringem Flächengewicht eine außergewöhnlich hohe Stabilität aufweist.

Gelöst wird diese Aufgabe durch eine filamentverstärkte Vliesstoffbahn, die durch Scharen von in die Vliesstoffbahn integrierten, parallel laufenden Verstärkungsgarnen verstärkt ist, wobei die das Vlies bildenden Filamente A an den Kreuzungsstellen mit Filamenten B der Verstärkungsgarne und zumindest stellenweise die Filamente B untereinander über einen Binder miteinander verbunden sind, welche Vliesstoffbahn sich dadurch auszeichnet, daß auch die Filamente A des Vliesstoffes untereinander an ihren Kreuzungsstellen über denselben Binder verbunden sind. Bevorzugt sind die Verstärkungsgarne zumindest überwiegend in Längsrichtung der Vliesstoffbahn angeordnet.

Es können aber auch mehrere Scharen von parallellaufenden Verstärkungsgarnen vorhanden sein, wobei es dann von Vorteil ist, daß sich mindestens zwei Scharen der in die Vliesstoffbahn integrierten parallelen Verstärkungsgarne kreuzen. Hierbei hat es sich besonders bewährt, wenn eine Schar zumindest überwiegend in Längsrichtung und eine andere Schar zumindest überwiegend in Querrichtung des Vlieses angeordnet ist. Die Anordnung von sich überkreuzenden Verstärkungsgarnen führt zu einer besonders guten Formstabilität der erfindungsgemäßen Vliesstoffbahn. Sie weist auch kaum Welligkeit auf. Durch entsprechendes Auswählen der Kreuzungswinkel der Verstärkungsgarne kann die Zugfestigkeit und der Modul der erfindungsgemäßen Vliesstoffbahn in bestimmten Richtungen beeinflußt werden. Werden beispielsweise die Verstärkungsgarne längs und quer angeordnet, kann durch die Anzahl der Verstärkungsgarne pro Längeneinheit, die Festigkeit und der Modul in Längs- und Querrichtung unterschiedlich oder auch gleich hoch eingestellt werden. Durch Anordnung sich überkreuzender Verstärkungsgarne kann auch die Weiterreißfestigkeit der Vliesstoffbahn deutlich verbessert werden.

Es ist von Vorteil, wenn die erfindungsgemäße Vliesstoffbahn ein Vliesgewicht zwischen 50 und 300 g/m² aufweist.

Eine Vliesstoffbahn bei der der Binder zur Verbindung der Filamente des Vliesstoffes untereinander, der Verbindung der Filamente des Vliesstoffes mit den Filamenten der Verstärkungsgarne und der Verbindung der Filamente der Verstärkungsgarne untereinander dient, ist in der EP-A-0 506 051 nicht beschrieben. Umso überraschender muß es angesehen werden, daß durch diese Maßnahme eine Delamination auch in kleineren Bereichen praktisch nicht mehr beobachtet wird und gleichzeitig noch die Stabilität gesteigert wird.

Die erfindungsgemäße Vliesstoffbahn zeichnet sich insbesondere dadurch aus, daß der Binder ein Schmelzbinder ist, dessen Schmelztemperatur kleiner ist als die Schmelztemperatur der Filamente A und B der Vliesstoffbahn.

Besonders günstig ist es, wenn bei der erfindungsgemäßen Vliesstoffbahn die Filamente A des Vliesstoffes und die Filamente B der Verstärkungsgarne aus einem ähnlichen, insbesondere aus demselben Polymer bestehen. Es ist von Vorteil, wenn für die Filamente A des Vliesstoffes und/oder für die Filamente B der Verstärkungsgarne Bi-Komponenten-Filamente verwendet werden.

Die erfindungsgemäß gestellte Aufgabe gelingt vorzüglich, wenn bei der Vliesstoffbahn die Filamente A des Vliesstoffes und die Filamente B der Verstärkungsgarne aus Bi-KomponentenFilamenten bestehen, wobei die eine Komponente der Bi-Komponenten-Filamente der Schmelzbinder ist. Besonders günstig hierbei ist es, wenn die Bi-Komponenten-Filamente Kern-Mantel-Filamente sind, wobei der Mantel der Schmelzbinder ist.

Für die Kernkomponente der Kern-Mantel-Filamente eignen sich praktisch alle schmelzbaren Polymere, wie beispielsweise Polyäthylenterephthalat, Polypropylen, Polyäthylen, Polyamid, Polyurethan oder PVC. Für die Mantelkomponente eignen sich dieselben Polymere, wobei jedoch darauf zu achten ist, daß die Mantelkomponente einen Schmelzpunkt aufweist, welcher um mindestens 10°C tiefer liegt als der Schmelzpunkt der Kernkomponente. Eine besonders günstige Polymerauswahl für die Kern-Mantel-Filamente der erfindungsgemäßen Vliesstoffbahn ergibt sich, wenn Polyester als Kernkomponente und Polyamid, insbesondere Polyamid 6, als Mantelkomponente eingesetzt wird. Hierbei liegt bevorzugt der Mantelanteil in Volumenprozent der Kern-Mantel-Filamente zwischen 5% und 40%, insbesondere zwischen 10% und 35%.

Bei der erfindungsgemäßen Vliesstoffbahn ist die gestellte Aufgabe besonders gut gelöst, wenn der Abstand benachbarter Verstärkungsgarne zwischen 2 und 30 mm, insbesondere zwischen 4 und 15 mm, liegt.

Die erfindungsgemäße Vliesstoffbahn zeichnet sich weiterhin durch eine Reihe von besonders günstigen Eigenschaften aus, die die Eignung dieser Vliesstoffbahn als Einlage für Bitumenbahnen oder als Dachunterspannbahn aber auch als Tuftinggrund für Teppiche deutlich macht.

Der Modul bei 5% Dehnung liegt bei der erfindungsgemäßen Vliesstoffbahn bevorzugt bei mindestens 170 N, insbesondere bei mindestens 190 N pro 5cm und pro 100 g Vliesgewicht.

Die Bruchdehnung läßt sich bei der erfindungsgemäßen Vliesstoffbahn gut einstellen, indem entsprechende Filamente mit einem die Bruchdehnung gewährleistenden Binder kombiniert werden. Die Bruchdehnung kann aber auch durch geeignete Auswahl der Filamente A und/oder der Filamente B entsprechend eingestellt werden. Die Bruchdehnung liegt bevorzugt zwischen 15% und 70%. Für Bitumenbahnen läßt sich die Bruchdehnung leicht auf 15% bis 50% und für Tuftinggrund auf 30% bis 65% einstellen.

Die Bruchfestigkeit liegt bevorzugt zwischen 300 und 600 N, insbesondere zwischen 400 bis 550 N pro 5 cm und pro 100 g, während die Weiterreißfestigkeit Werte von 100 bis 300 N, bevorzugt von 130 bis 250 N pro 100 g aufweist.

Der Modul, die Bruchdehnung und die Bruchfestigkeit werden an einem 5 cm breiten Streifen, bei dem die Verstärkungsgarne in Längsrichtung verlaufen, bei einer Ziehgeschwindigkeit von 20 cm/min und einer Temperatur von 21 °C bestimmt (DIN 533 857). Sind mehrere Scharen von sich überkreuzenden Verstärkungsgarnen vorhanden, kann der Modul in jeder Richtung, in der die Verstärkungsgarne laufen, gemessen werden.

Die Weiterreißfestigkeit wird an einem 5 cm breiten Streifen, bei dem die Verstärkungsgarne in Querrichtung verlaufen, bei einer Ziehgeschwindigkeit von 10 cm/min und einer Temperatur von 21°C bestimmt (DIN 53 363). Auch hier kann die Weiterreißfestigkeit bei sich überkreuzenden Verstärkungsgarnen jeweils quer zur Richtung der Verstärkungsgarne gemessen werden.

Die erfindungsgemäße Vliesstoffbahn weist außerdem eine ausgezeichnete mechanische Stabilität bei hoher Temperatur auf. Die mechanische Stabilität bei hoher Temperatur in Längs- und in Querrichtung wird folgendermaßen bestimmt: Auf einen Streifen von 60 cm Länge und 10 cm Breite wird zentriert ein 10 cm langes und 8 cm breites Rechteck aufgezeichnet, wobei die längere Seite in Längsrichtung angeordnet ist. Der Streifen wird zwischen zwei Klemmen derart befestigt, daß die freie Länge zwischen den Klemmen etwa 25 cm beträgt. Nach einer 10-minütigen Behandlung in einem auf 180°C aufgeheizten Ofen unter einer Belastung von 57 N werden die Abmessungen des aufgezeichneten Rechtecks gemessen. Die Differenz zur ursprünglichen Länge bzw. Breite des aufgezeichneten Rechtecks wird ins Verhältnis zur ursprünglichen Länge bzw. Breite gesetzt und in % angegeben.

Die erfindungsgemäße Vliesstoffbahn weist bevorzugt eine Stabilität S₁ in Längsrichtung auf, wobei${\text{4,2 - 0,015 * G ≥S}}_{\text{1}} \text{> 0}$ und wobei
G das Gesamtgewicht der Vliesstoffbahn in g/m² ist.
Eine Stabilität in Querrichtung, wobei${\text{- 4,8 + 0,017 * G ≤S}}_{\text{q}} \text{≤0}$ und wobei
G das Gesamtgewicht der Vliesstoffbahn in g/m² ist, ist ein weitere bevorzugte Ausführungsform der erfindungsgemäßen Vliesstoffbahn.

Die Erfindung wird anhand der nachfolgenden Beispiele näher erläutert.

Bi-Komponenten-Filamente des Kern-Mantel-Typs, bei denen der Kern aus Polyäthylenterephthalat und der Mantel aus Polyamid 6 besteht, werden in bekannter Weise derart hergestellt, daß sie einen Kern-Anteil von 73 vol% und einen Mantelanteil von 27 vol% aufweisen. Die Kern-Mantel-Filamente werden anschließend verstreckt und weisen dann eine Bruchfestigkeit von 36 cN/tex eine Bruchdehnung von 64% und einen Titer von 1 650 dtex auf. Die Kern-Mantel-Filamente werden in bekannter Weise auf einem bewegten Stahlgewebe-Band abgelegt, wobei die Zuführgeschwindigkeit der Kern-Mantel-Filamente 358 m/min (Beispiel 1) bzw. 376 m/min (Beispiel 2) und die Geschwindigkeit des bewegten Stahlgewebe-Bandes 20 m/min (Beispiel 1) bzw. 13 m/min (Beispiel 2) beträgt. Auf die gleichmäßig in Wirrlage abgelegten Kern-Mantel-Filamente werden pro m 143 Garne mit derselben Geschwindigkeit, wie sich das bewegte Stahlgewebe-Band bewegt, aufgelegt, wobei jedes Garn aus 110 Kern-Mantel-Filamenten desselben Typs besteht, mit welchem die erste Wirrlage hergestellt wurde. Auf das nunmehr entstandene Gebilde wird eine weitere Lage von Kern-Mantel-Filamenten desselben Typs in derselben Weise wie die erste Lage zugeführt, wodurch sich diese wiederum in Wirrlage auf die erste Wirrlage und die inzwischen parallel aufliegenden Garne anordnen. Nun wird auf das entstandene Gebilde heiße Luft mit einer Temperatur von 224 °C durch das Gebilde und das Stahlgewebe-Band hindurchgeblasen. Durch diese thermische Behandlung, der eine Kühlung folgt, wird die nunmehr entstandene filamentverstärkte Vliesstoffbahn verfestigt. Sie weist danach folgende Eigenschaften auf:

| Beispiel | | 1 | 2 |
|---|---|---|---|
| Flächengewicht | g/m² | 110 | 170 |
| | | | |
| Modul bei 5% Dehnung | N/5 cm | 223 | 320 |
| | | | |
| Bruchdehnung | % | 35 | 40 |
| | | | |
| Bruchfestigkeit | N/5 cm | 580 | 893 |
| | | | |
| Weiterreißfestigkeit | N | 238 | 365 |
| | | | |
| Stabilität in Längsrichtung | % | 2,0 | 1,0 |
| | | | |
| Stabilität in Querrichtung S_{q} | % | - 2,0 | - 1,0 |

## Patentansprüche

1. Filamentverstärkte Vliesstoffbahn, die durch Scharen von in die Vliesstoffbahn integrierten, parallel laufenden Verstärkungsgarnen verstärkt ist, wobei die das Vlies bildenden Filamente A an den Kreuzungsstellen mit Filamenten B der Verstärkungsgarne und die Filamente A des Vliesstoffes untereinander an ihren Kreuzungsstellen über Binder miteinander verbunden sind, dadurch gekennzeichnet, daß zumindestens stellenweise auch die Filamente B der Verstärkungsgarne untereinander über einen Binder verbunden sind und alle Verbindungen über denselben Binder erfolgt sind.

2. Vliesstoffbahn nach Anspruch 1, dadurch gekennzeichnet, daß die Verstärkungsgarne zumindest überwiegend in Längsrichtung der Vliesstoffbahn angeordnet sind.

3. Vliesstoffbahn nach Anspruch 1, dadurch gekennzeichnet, daß mindestens zwei Scharen von parallellaufenden Verstärkungsgarnen derart in die Vliesstoffbahn integriert sind, daß sich die Verstärkungsgarne kreuzen.

4. Vliesstoffbahn nach Anspruch 1 oder 3, dadurch gekennzeichnet, daß eine Schar der parallellaufenden Verstärkungsgarne zumindest überwiegend in Längsrichtung und eine andere Schar der parallellaufenden Verstärkungsgarne zumindest überwiegend in Querrichtung der Vliesstoffbahn angeordnet ist.

5. Vliesstoffbahn nach Anspruch 1 oder 4, dadurch gekennzeichnet, daß der Binder ein Schmelzbinder ist, dessen Schmelztemperatur kleiner ist als die Schmelztemperatur der Filamente A und B der Vliesstoffbahn.

6. Vliesstoffbahn nach einem oder mehreren der Ansprüche 1 bis 5, dadurch gekennzeichnet, daß die Filamente A des Vliesstoffes und die Filamente B der Verstärkungsgarne aus einem ähnlichen Polymer bestehen.

7. Vliesstoffbahn nach einem oder mehreren der Ansprüche 1 bis 5, dadurch gekennzeichnet, daß die Filamente A des Vliesstoffes und die Filamente B der Verstärkungsgarne aus demselben Polymer bestehen.

8. Vliesstoffbahn nach einem oder mehreren der Ansprüche 1 bis 7, dadurch gekennzeichnet, daß die Filamente A des Vliesstoffes und/oder die Filamente B der Verstärkungsgarne Bi-Komponenten-Filamente sind.

9. Vliesstoffbahn nach einem oder mehreren der Ansprüche 5 bis 7, dadurch gekennzeichnet, daß die Filamente A des Vliesstoffes und die Filamente B der Verstärkungsgarne Bi-Komponenten-Filamenten sind, wobei die eine Komponente der Bi-Komponenten-Filamente der Schmelzbinder ist.

10. Vliesstoffbahn nach Anspruch 9, dadurch gekennzeichnet, daß die Bi-Komponenten-Filamente Kern-Mantel-Filamente sind, wobei der Mantel der Schmelzbinder ist.

11. Vliesstoffbahn nach Anspruch 10, dadurch gekennzeichnet, daß die Kernkomponente aus einem Polyester und die Mantelkomponente aus einem Polyamid besteht.

12. Vliesstoffbahn nach Anspruch 10 oder 11, dadurch gekennzeichnet, daß die Mantelkomponente aus Polyamid 6 besteht.

13. Vliesstoffbahn nach einem oder mehreren der Ansprüche 10 bis 12, dadurch gekennzeichnet, daß der Mantelanteil in Volumenprozent der Kern-Mantel-Filamente zwischen 5% und 40% liegt.

14. Vliesstoffbahn nach Anspruch 13, dadurch gekennzeichnet, daß der Mantelanteil der Kern-Mantel-Filamente zwischen 10% und 35% liegt.

15. Vliesstoffbahn nach einem oder mehreren der Ansprüche 1 bis 14, dadurch gekennzeichnet, daß der Abstand benachbarter Verstärkungsgarne zwischen 2 und 30 mm liegt.

16. Vliesstoffbahn nach einem oder mehreren der Ansprüche 1 bis 14, dadurch gekennzeichnet, daß der Abstand benachbarter Verstärkungsgarne zwischen 4 und 15 mm liegt.

17. Vliesstoffbahn nach einem oder mehreren der Ansprüche 1 bis 16, dadurch gekennzeichnet, daß die Vliesstoffbahn einen Modul bei 5% Dehnung von mindestens 170 N pro 5cm und pro 100 g Vliesgewicht aufweist, gemessen jeweils in Richtung der Verstärkungsgarne.

18. Vliesstoffbahn nach Anspruch 17, dadurch gekennzeichnet, daß die Vliesstoffbahn einen Modul bei 5% Dehnung von mindestens 190 N pro 5cm und pro 100 g aufweist, gemessen jeweils in Richtung der Verstärkungsgarne.

19. Vliesstoffbahn nach einem oder mehreren der Ansprüche 1 bis 18, dadurch gekennzeichnet, daß die Vliesstoffbahn jeweils in Richtung der Verstärkungsgarne eine Bruchdehnung von 15% bis 70% aufweist.

20. Vliesstoffbahn nach Anspruch 19, dadurch gekennzeichnet, daß die Vliesstoffbahn eine Bruchdehnung jeweils in Richtung der Verstärkungsgarne von 15% bis 50% aufweist.

21. Vliesstoffbahn nach Anspruch 19, dadurch gekennzeichnet, daß die Vliesstoffbahn, jeweils in Richtung der Verstärkungsgarne eine Bruchdehnung von 20% bis 65% aufweist.

22. Vliesstoffbahn nach einem oder mehreren der Ansprüche 1 bis 21, dadurch gekennzeichnet, daß die Vliesstoffbahn jeweils in Richtung der Verstärkungsgarne eine Bruchfestigkeit von 300 bis 600 N pro 5 cm und pro 100 g aufweist.

23. Vliesstoffbahn nach Anspruch 22, dadurch gekennzeichnet, daß die Vliesstoffbahn jeweils in Richtung der Verstärkungsgarne eine Bruchfestigkeit von 400 bis 550 N pro 5 cm und pro 100 g aufweist.

24. Vliesstoffbahn nach einem oder mehreren der Ansprüche 1 bis 23, dadurch gekennzeichnet, daß die Vliesstoffbahn eine Weiterreißfestigkeit von 100 bis 300 N pro 100 g aufweist.

25. Vliesstoffbahn nach Anspruch 24, dadurch gekennzeichnet, daß die Vliesstoffbahn eine Weiterreißfestigkeit von 130 bis 250 N pro 100 g aufweist.

26. Vliesstoffbahn nach einem oder mehreren der Ansprüche 1 bis 25, dadurch gekennzeichnet, daß die Vliesstoffbahn eine Stabilität Sₗ in Längsrichtung aufweist, wobei${\text{4,2 - 0,015 * G ≥S}}_{\text{l}} \text{> 0}$ und wobei
G das Gesamtgewicht der Vliesstoffbahn in g/m² ist.

27. Vliesstoffbahn nach einem oder mehreren der Ansprüche 1 bis 26, dadurch gekennzeichnet, daß die Vliesstoffbahn eine Stabilität S_{q} in Querrichtung aufweist, wobei${\text{-4,8 + 0,017 * G ≤S}}_{\text{q}} \text{≤0}$ und wobei
G das Gesamtgewicht der Vliesstoffbahn in g/m² ist.

## Claims

1. Filament-reinforced nonwoven-fabric sheeting reinforced by sheets of parallel reinforcement yarns integrated into said nonwoven-fabric sheeting, whereby a binder is used to bind the filaments A forming the nonwoven fabric to filaments B of said reinforcement yarns at the crossing points of filaments A and B, and to bind the filaments A of said nonwoven fabric to each other at their crossing points, characterized in that the filaments B of said reinforcement yarns are also bound to each other at least at some points via a binder and that all bindings are caused by the same binder.

2. Nonwoven-fabric sheeting in accordance with Claim 1, characterized in that said reinforcement yarns are oriented at least substantially in the longitudinal direction of said nonwoven-fabric sheeting.

3. Nonwoven-fabric sheeting in accordance with Claim 1, characterized in that at least two sheets of parallel reinforcement yarns are integrated into said nonwoven-fabric sheeting such that said reinforcement yarns cross.

4. Nonwoven-fabric sheeting in accordance with Claim 1 or 3, characterized in that one sheet of said parallel reinforcement yarns is oriented at least substantially in the longitudinal direction and another sheet of said parallel reinforcement yarns at least substantially in the transverse direction of said nonwoven-fabric sheeting.

5. Nonwoven-fabric sheeting in accordance with Claim 1 or 4, characterized in that said binder is a fusible binder whose melting point is lower than the melting points of filaments A and B of said nonwoven-fabric sheeting.

6. Nonwoven-fabric sheeting in accordance with one or more of Claims 1 to 5, characterized in that filaments A of said nonwoven fabric and filaments B of said reinforcement yarns are made of similar polymers.

7. Nonwoven-fabric sheeting in accordance with one or more of Claims 1 to 5, characterized in that filaments A of said nonwoven fabric and filaments B of said reinforcement yarns are made of the same polymer.

8. Nonwoven-fabric sheeting in accordance with one or more of Claims 1 to 7, characterized in that filaments A of said nonwoven fabric and/or filaments B of said reinforcement yarns are bicomponent filaments.

9. Nonwoven-fabric sheeting in accordance with one or more of Claims 5 to 7, characterized in that filaments A of said nonwoven fabric and filaments B of said reinforcement yarns are bicomponent filaments in which one component of said bicomponent filaments is said fusible binder.

10. Nonwoven-fabric sheeting in accordance with Claim 9, characterized in that said bicomponent filaments are sheath/core filaments in which the sheath is said fusible binder.

11. Nonwoven-fabric sheeting in accordance with Claim 10, characterized in that said core component is a polyester and said sheath component is a polyamide.

12. Nonwoven-fabric sheeting in accordance with Claim 10 or 11, characterized in that said sheath component is nylon-6.

13. Nonwoven-fabric sheeting in accordance with one or more of Claims 10 to 12, characterized in that said sheath of said sheath/core filaments comprises between 5% and 40% by volume.

14. Nonwoven-fabric sheeting in accordance with Claim 13, characterized in that said sheath of said sheath/core filaments comprises between 10% and 35% by volume.

15. Nonwoven-fabric sheeting in accordance with one or more of Claims 1 to 14, characterized in that the separation of adjacent reinforcement yarns is between 2 and 30 mm.

16. Nonwoven-fabric sheeting in accordance with one or more of Claims 1 to 14, characterized in that the separation of adjacent reinforcement yarns is between 4 and 15 mm.

17. Nonwoven-fabric sheeting in accordance with one or more of Claims 1 to 16, characterized in that said nonwoven-fabric sheeting has a modulus at 5% elongation of at least 170 N per 5 cm and per 100 g nonwoven-fiber weight, measured in each respective direction of said reinforcement yarns.

18. Nonwoven-fabric sheeting in accordance with Claim 17, characterized in that said nonwoven-fabric sheeting has a modulus at 5% elongation of at least 190 N per 5 cm and per 100 g, measured in each respective direction of said reinforcement yarns.

19. Nonwoven-fabric sheeting in accordance with one or more of Claims 1 to 18, characterized in that said nonwoven-fabric sheeting has an elongation at break of 15% to 70% in each respective direction of said reinforcement yarns.

20. Nonwoven-fabric sheeting in accordance with Claim 19, characterized in that said nonwoven-fabric sheeting has an elongation at break of 15% to 50% in each respective direction of said reinforcement yarns.

21. Nonwoven-fabric sheeting in accordance with Claim 19, characterized in that said nonwoven-fabric sheeting has an elongation at break of 20% to 65% in each respective direction of said reinforcement yarns.

22. Nonwoven-fabric sheeting in accordance with one or more of Claims 1 to 21, characterized in that said nonwoven-fabric sheeting has a breaking strength of 300 to 600 N per 5 cm and per 100 g in each respective direction of said reinforcement yarns.

23. Nonwoven-fabric sheeting in accordance with Claim 22, characterized in that said nonwoven-fabric sheeting has a breaking strength of 400 to 550 N per 5 cm and per 100 g in each respective direction of said reinforcement yarns.

24. Nonwoven-fabric sheeting in accordance with one or more of Claims 1 to 23, characterized in that said nonwoven-fabric sheeting has a tear propagation resistance of 100 to 300 N per 100 g.

25. Nonwoven-fabric sheeting in accordance with Claim 24, characterized in that said nonwoven-fabric sheeting has a tear propagation resistance of 130 to 250 N per 100 g.

26. Nonwoven-fabric sheeting in accordance with one or more of Claims 1 to 25, characterized in that said nonwoven-fabric sheeting has a stability S_{I} in the longitudinal direction such that${\text{4.2 - 0.015 * W ≥ S}}_{\text{l}} \text{> 0}$ where
W is the total weight of said nonwoven-fabric sheeting in g/m².

27. Nonwoven-fabric sheeting in accordance with one or more of Claims 1 to 26, characterized in that said nonwoven-fabric sheeting has a stability Sₜ in the transverse direction such that${\text{- 4.8 + 0.017 * W ≤ S}}_{\text{t}} \text{≤ 0}$ where
W is the total weight of said nonwoven-fabric sheeting in g/m².

## Revendications

1. Bande de tissu non tissé renforcée par des filaments, laquelle bande est renforcée par des groupes de fils de renfort parallèles, intégrés dans la bande de tissu non tissé, les filaments A formant le tissu non tissé étant liés au niveau des points de croisement aux filaments B des fils de renfort et au niveau des points de croisement avec eux-mêmes, au moyen d'un liant, laquelle bande est caractérisée par le fait que les filaments B des fils de renfort sont liés, au moins par endroits, également entre eux-mêmes au moyen d'un liant, toutes les liaisons utilisant le même liant.

2. Bande de tissu non-tissé selon la revendication 1, caractérisée par le fait que les fils de renfort sont disposés, au moins de façon prépondérante, dans la direction longitudinale de la bande de tissu non tissé.

3. Bande de tissu non tissé selon la revendication 1, caractérisée par le fait qu'au moins deux groupes de fils de renfort parallèles sont intégrés dans la bande de tissu non tissé d'une manière telle que les fils de renfort se croisent.

4. Bande de tissu non tissé selon la revendication 1 ou 3, caractérisée par le fait qu'un groupe de fils de renfort parallèles est disposé, au moins de façon prépondérante, dans la direction longitudinale de la bande de tissu non tissé et qu'un groupe de fils de renfort parallèles est disposé, au moins de façon prépondérante, dans la direction transversale de la bande de tissu non tissé.

5. Bande de tissu non tissé selon la revendication 1 ou 4, caractérisée par le fait que le liant est un liant fusible ayant une température de fusion inférieure. à la température de fusion des filaments A et B de la bande de tissu non tissé.

6. Bande de tissu non tissé selon une ou plusieurs des revendications 1 à 5, caractérisée par le fait que les filaments A formant le tissu non tissé et les filaments B formant les fils de renfort sont constitués de polymères similaires.

7. Bande de tissu non tissé selon une ou plusieurs des revendications 1 à 5, caractérisée par le fait que les filaments A formant le tissu non tissé et les filaments B formant les fils de renfort sont constitués du même polymère.

8. Bande de tissu non tissé selon une ou plusieurs des revendications 1 à 7, caractérisée par le fait que les filaments A formant le tissu non tissé et/ou les filaments B formant les fils de renfort sont des filaments bicomposants.

9. Bande de tissu non tissé selon une ou plusieurs des revendications 5 à 7, caractérisée par le fait que les filaments A formant le tissu non tissé et les filaments B formant les fils de renfort sont des filament bicomposants, un des composants des filaments bi-composants étant le liant fusible.

10. Bande de tissu non tissé selon la revendication 9, caractérisée par le fait que les filaments bicomposants sont des filaments à structure noyaux-enveloppe, l'enveloppe étant constituée du liant fusible.

11. Bande de tissu non tissé selon la revendication 10, caractérisée par le fait que le composant formant le noyau est un polyester et le composant formant l'enveloppe est un polyamide.

12. Bande de tissu non tissé selon la revendication 10 ou 11, caractérisée par le fait que le composant formant l'enveloppe est du polyamide 6.

13. Bande de tissu non tissé selon une ou plusieurs des revendications 10 à 12, caractérisée par le fait que la fraction volumique que représente l'enveloppe est comprise entre 5 et 40 % des filaments à structure noyau-enveloppe.

14. Bande de tissu non tissé selon la revendication 13, caractérisée par le fait que la fraction que représente l'enveloppe est comprise entre 10 et 35 % des filaments à structure noyau-enveloppe.

15. Bande de tissu non tissé selon une ou plusieurs des revendications 1 à 14, caractérisée par le fait que la distance séparant des fils de renfort voisins est comprise entre 2 et 30 mm.

16. Bande de tissu non tissé selon une ou plusieurs des revendications 1 à 14, caractérisée par le fait que la distance séparant des fils de renfort voisins est comprise entre 4 et 15 mm.

17. Bande de tissu non tissé selon une ou plusieurs des revendications 1 à 16, caractérisée par le fait que la bande de tissu non tissé a un module à 5 % d'allongement au moins égal à 170 N par 5 cm et par 100 g de poids de tissu non tissé, mesuré dans chacune des directions des fils de renfort.

18. Bande de tissu non tissé selon la revendication 17, caractérisée par le fait que la bande de tissu non tissé a un module à 5 % d'allongement au moins égal à 190 N par 5 cm et par 100 g, mesuré dans chacune des directions des fils de renfort.

19. Bande de tissu non tissé selon une ou plusieurs des revendications 1 à 18, caractérisée par le fait que la bande de tissu non tissé présente un allongement à la rupture, selon chacune des directions des fils de renfort, compris entre 15 % et 70 %.

20. Bande de tissu non tissé selon la revendication 19, caractérisée par le fait que la bande de tissu non tissé présente un allongement à la rupture, selon chacune des directions des fils de renfort, compris entre 15 % et 50 %.

21. Bande de tissu non tissé selon la revendication 19, caractérisée par le fait que la bande de tissu non tissé présente un allongement à la rupture, selon chacune des directions des fils de renfort, compris entre 20 % et 65 %.

22. Bande de tissu non tissé selon une ou plusieurs des revendications 1 à 21, caractérisée par le fait que la bande de tissu non tissé présente une résistance à la rupture, mesurée selon chacune des directions des fils de renfort, comprise entre 300 et 600 N par 5 cm et par 100 g.

23. Bande de tissu non tissé selon la revendication 22, caractérisée par le fait que la bande de tissu non tissé présente une résistance à la rupture, mesurée selon chacune des directions des fils de renfort, comprise entre 400 et 550 N par 5 cm et par 100 g.

24. Bande de tissu non tissé selon une ou plusieurs des revendications 1 à 23, caractérisée par le fait que la bande de tissu non tissé présente une résistance à la propagation de la déchirure comprise entre 100 et 300 N par 100 g.

25. Bande de tissu non tissé selon la revendication 24, caractérisée par le fait que la bande de tissu non tissé présente une résistance à la propagation de la déchirure comprise entre 130 et 250 N par 100 g.

26. Bande de tissu non tissé selon une ou plusieurs des revendications 1 à 25, caractérisée par le fait que la bande de tissu non tissé a une résistance longitudinale Sₗ qui satisfait l'inégalité suivante :${\text{4,2 - 0,015 x G ≥ S}}_{\text{l}} \text{> 0}$ où G représente le poids surfacique total de la bande de tissu non tissé, exprimé en g/m².

27. Bande de tissu non tissé selon une ou plusieurs des revendications 1 à 26, caractérisée par le fait que la bande de tissu non tissé a une résistance transversale Sₜ qui satisfait l'inégalité suivante :${\text{- 4,8 + 0,017 x G ≤ S}}_{\text{t}} \text{≤ 0}$ où G représente le poids surfacique total de la bande de tissu non tissé, exprimé en g/m².
